# EUROPÄISCHE PATENTANMELDUNG

(11) **EP 3 363 923 A1**
(43) Veröffentlichungstag der Anmeldung: **22.08.2018**
(21) Anmeldenummer: 18000230.5
(22) Anmeldetag: 20.10.2009
(51) Int. Cl.: C22C 19/05

(54) **LEGIERUNG ZUR GERICHTETEN ERSTARRUNG UND BAUTEIL AUS STÄNGELFÖRMIGEN KRISTALLEN**

(62) Teilanmeldung aus: 09756148.4
(71) Anmelder: Siemens Aktiengesellschaft, 80333 München (DE); Howmet Corporation, Cleveland, OH 44105 (US)
(72) Erfinder: Esser, Winfried, 44805 Bochum (DE); Goldschmidt, Dirk, 47445 Moers (DE); Hanslits, Christopher R., Simpsonville SC 29680 (US); Ott, Michael, 45473 Mülheim an der Ruhr (DE); Paul, Uwe, 40882 Ratingen (DE); Pickert, Ursula, 45470 Mülheim an der Ruhr (DE); Vogt, Russell G., Yorktown, Viginia 23692 (US)
(74) Vertreter: Maier, Daniel Oliver

(57) **Zusammenfassung**

Bekannte nickelbasierte Superlegierungen zur Herstellung von Bauteilen aus stängelförmigen Einkristallen berücksichtigen eben nicht im ausreichenden Maße die Korngrenzenfestigkeit.

Die vorgeschlagene nickelbasierte Superlegierung weist einen geringen Molybdängehalt und sehr genau eingestellte Werte für korngrenzenfeste Elemente und Elemente auf, die sich in Korngrenzen abscheiden.

## Beschreibung

Die Erfindung betrifft eine Legierung, die zur Herstellung von gerichtet erstarrten Bauteilen dient, und ein Bauteil, dass stängelförmige Kristalle aufweist.

Für den Einsatz im Hochtemperaturbereich, wie zum Beispiel bei Gasturbinen werden oft nickelbasierte Superlegierungen verwendet. Zur weiteren Steigerung der Festigkeit werden Einkristalle oder Bauteile mit stängelförmigen Körnern verwendet.

Bei den Bauteilen mit den stängelförmigen Körnern kommt es auf die Korngrenzenfestigkeit an und auf die Korngrenzen-Ausscheidungen bzw. das Vorhandensein von Fremdelementen (Verunreinigungen), die sich an den Korngrenzen abscheiden. Diese Elemente können einen erheblichen Einfluss auf das mechanische Verhalten bei den hohen Temperaturen aufweisen.

Die WO 00/44949 offenbart eine Nickelbasis-Superlegierung mit einem hohen Molybdänanteil.

Die US 6,231,692 offenbart ebenfalls eine nickelbasierte Legierung mit hohem Molybdängehalt.

Die EP 1 329 527 B1 offenbart eine nickelbasierte Superlegierung bei dem die Elemente Zirkon und Hafnium bewusst hinzugegeben werden.

Die EP 0 855 449 B1 offenbart ebenfalls eine minimale Zugabe von Zirkon.

Diese Legierungen weisen jedoch eine geringe Korngrenzenfestigkeit auf, die die gesamte Festigkeit eines Bauteils dadurch negativ beeinflussen, oder sind durch Zirkon und Hafnium zu wenig duktil.

Geringere Zugaben von bestimmten Elementen können bei Überschreitung negative Auswirkungen auf diese Eigenschaften der Legierung haben.
Allerdings stellt die Verringerung der Anteile solcher Elemente einen hohen Aufwand dar. Es ist also abzuwägen zwischen Kosten und Optimierung der Eigenschaften der Legierung.

Es ist daher Aufgabe der Erfindung dieses Problem zu lösen. Die Aufgabe wird gelöst durch eine Legierung:
Nickelbasierte Superlegierung für die gerichtete Erstarrung von Bauteilen mit stängelförmigen Körnern,
die besteht aus (in Gew%):

| | | | |
|---|---|---|---|
| Chrom (Cr) | 9,0 | bis | 15,0 |
| insbesondere | 9,0 | bis | 15,0 |
| Titan (Ti) | 2,0 | bis | 6,0 |
| insbesondere | 2,0 | bis | 6,0 |
| Molybdän (Mo) | 1,0 | bis | 3,0 |
| Wolfram (W) | 2,0 | bis | 6,0 |
| Tantal (Ta) | 3,0 | bis | 7,0 |
| Aluminium (Al) | 2,0 | bis | 6,0 |
| Kobalt (Co) | 6,0 | bis | 11,0 |
| Bor (B) | 0,0025 | bis | 0,05 |
| Kohlenstoff (C) | 0,01 | bis | 0,3 |

und zumindest ein Element der Gruppe Silizium (Si), Eisen (Fe), Vanadium (V), Niob (Nb), Kupfer (Cu), Hafnium (Hf), Zirkon (Zr), Phosphor (P), Schwefel (S), und Mangan (Mn), ganz insbesondere maximal 0.04Gew%,
wobei der der Siliziumgehalt (Si) mindestens 0,01Gew% beträgt,
insbesondere mindestens 0,02Gew%,
wobei der der maximale Siliziumgehalt (Si) 0,12Gew% beträgt, insbesondere maximal 0.06Gew%.

In den Unteransprüchen sind weitere vorteilhafte Maßnahmen aufgelistet, die beliebig miteinander kombiniert werden können, um weitere Vorteile zu erzielen.

Weitere Vorteile ergeben sich durch
• einen Eisengehalt (Fe), der maximal 0,2Gew% beträgt, insbesondere maximal 0.1Gew%,
ganz insbesondere 0.06Gew%,
• einen Eisengehalt (Fe), der mindestens 0,014Gew% beträgt,
insbesondere mindestens 0,02Gew,
• einen Vanadiumgehalt (V), der maximal 75ppm beträgt,
• einen Vanadiumgehalt (V), der mindestens 50ppm beträgt,
• einen maximalen Niobgehalt (Nb), der 75ppm beträgt,
• einen Niobgehalt (Nb), der mindestens 50ppm beträgt,
• einen Kupfergehalt (Cu), der maximal 0,1Gew% beträgt, insbesondere maximal 0.05Gew%,
• einen Kupfergehalt (Cu), der mindestens 0,001Gew% beträgt,
insbesondere mindestens 0,01Gew%,
• maximal 75ppm Hafnium (Hf),
• mindestens 10ppm Hafnium (Hf),
• maximal 25ppm Zirkon (Zr),
• mindestens 10ppm Zirkon (Zr)
• einen maximalen Mangangehalt (Mn) 0,12Gew%, insbesondere maximal 0.06Gew%,
• einen Mangangehalt (Mn), der mindestens 0,001Gew% beträgt,
insbesondere mindestens 0.01Gew%,
• einen Borgehalt (B), der 150ppm beträgt,
• einen maximalen Gehalt an Phosphor (P), der 0,015Gew% beträgt,
• einen minimalen Gehalt an Phosphor (P), der 0,003Gew%, insbesondere mindestens 0,004Gew% beträgt,
• einen maximalen Gehalt an Schwefel (S), der 0,025Gew% beträgt, insbesondere maximal 0.01Gew%,
• einen minimalen Gehalt an Schwefel (S), der 0,0003Gew%, insbesondere 0,0004Gew% beträgt,
• eine Superlegierung, die

| | | | |
|---|---|---|---|
| Chrom (Cr) | 11,0 | bis | 13,0 |
| insbesondere | 11,6 | bis | 12,7 |
| Titan (Ti) | 3,5 | bis | 4,5 |
| insbesondere | 3,9 | bis | 4,25 |
| Molybdän (Mo) | 1,65 | bis | 2,15 |
| Wolfram (W) | 3,5 | bis | 4,1 |
| Tantal (Ta) | 4,8 | bis | 5,2 |
| Aluminium (Al) | 3,4 | bis | 3,8 |
| Kobalt (Co) | 8,5 | bis | 9,5 |
| Bor (B) | 0,0125 | bis | 0,0175 |
| Kohlenstoff (C) | 0,08 | bis | 0,1 |
| insbesondere | 0,09, | | |

eine Superlegierung, die Chrom (Cr), Titan (Ti), Molybdän (Mo), Wolfram (W), Tantal (Ta), Aluminium (A1), Kobalt (Co), Bor (B), Kohlenstoff (C) aufweist und zumindest zwei Elemente der Gruppe Silizium (Si), Eisen (Fe), Vanadium (V), Niob (Nb), Kupfer (Cu), Hafnium (Hf), Zirkon (Zr), Phosphor (P), Schwefel (S) und Mangan (Mn) aufweist,
insbesondere daraus besteht,
• eine Superlegierung, die Chrom (Cr), Titan (Ti), Molybdän (Mo), Wolfram (W), Tantal (Ta), Aluminium (Al), Kobalt (Co), Bor (B), Kohlenstoff (C) aufweist und zumindest drei Elemente der Gruppe Silizium (Si), Eisen (Fe), Vanadium (V), Niob (Nb), Kupfer (Cu), Hafnium (Hf), Zirkon (Zr), Phosphor (P), Schwefel (S) und Mangan (Mn) aufweist,
insbesondere daraus besteht,
• eine Superlegierung, die Chrom (Cr), Titan (Ti), Molybdän (Mo), Wolfram (W), Tantal (Ta), Aluminium (Al), Kobalt (Co), Bor (B), Kohlenstoff (C) aufweist und zumindest vier Elemente der Gruppe Silizium (Si), Eisen (Fe), Vanadium (V), Niob (Nb), Kupfer (Cu), Hafnium (Hf), Zirkon (Zr), Phosphor (P), Schwefel (S) und Mangan (Mn) aufweist,
insbesondere daraus besteht,
• eine Superlegierung, die Chrom (Cr), Titan (Ti), Molybdän (Mo), Wolfram (W), Tantal (Ta), Aluminium (A1), Kobalt (Co), Bor (B), Kohlenstoff (C) aufweist und zumindest fünf Elemente der Gruppe Silizium (Si), Eisen (Fe), Vanadium (V), Niob (Nb), Kupfer (Cu), Hafnium (Hf), Zirkon (Zr), Phosphor (P), Schwefel (S) und Mangan (Mn) aufweist,
insbesondere daraus besteht,
• eine Superlegierung, die Chrom (Cr), Titan (Ti), Molybdän (Mo), Wolfram (W), Tantal (Ta), Aluminium (Al), Kobalt (Co), Bor (B), Kohlenstoff (C), Eisen (Fe) und Silizium (Si) aufweist, insbesondere daraus besteht,
• eine Superlegierung, die Chrom (Cr), Titan (Ti), Molybdän (Mo), Wolfram (W), Tantal (Ta), Aluminium (A1), Kobalt (Co), Bor (B), Kohlenstoff (C), Eisen (Fe) und Phosphor (P) aufweist, insbesondere daraus besteht,
• eine Superlegierung, die aus Chrom (Cr), Titan (Ti), Molybdän (Mo), Wolfram (W), Tantal (Ta), Aluminium (Al), Kobalt (Co), Bor (B), Kohlenstoff (C), Silizium (Si) und Phosphor (P) aufweist, insbesondere daraus besteht,
• eine Superlegierung, die aus Chrom (Cr), Titan (Ti), Molybdän (Mo), Wolfram (W), Tantal (Ta), Aluminium (Al), Kobalt (Co), Bor (B), Kohlenstoff (C), Eisen (Fe), Silizium (Si) und Phosphor (P) aufweist, insbesondere daraus besteht,
• eine Superlegierung, die aus Chrom (Cr), Titan (Ti), Molybdän (Mo), Wolfram (W), Tantal (Ta), Aluminium (A1), Kobalt (Co), Bor (B), Kohlenstoff (C) und
zumindest drei, insbesondere vier Elemente der Gruppe Silizium (Si), Phosphor (P), Schwefel (S) und Eisen (Fe) aufweist, insbesondere daraus besteht,
• eine Superlegierung, die aus Chrom (Cr), Titan (Ti), Molybdän (Mo), Wolfram (W), Tantal (Ta), Aluminium (A1), Kobalt (Co), Bor (B), Kohlenstoff (C) und
und zumindest ein, insbesondere zwei Elemente der Gruppe Silizium (Si), Phosphor (P), Schwefel (S) und Eisen (Fe) aufweist, insbesondere daraus besteht,
• eine Superlegierung, die 50ppm bis 2000 ppm, insbesondere bis 1000 ppm,
ganz insbesondere bis 500ppm,
Zinn oder Zink,
insbesondere Zinn (Sn) enthält.

Die oben genannten Merkmale können beliebig miteinander kombiniert werden, um weitere Vorteile zu erzielen.

Es zeigen
- Figur 1: perspektivisch eine Turbinenschaufel
- Figur 2: eine Brennkammer
- Figur 3: eine Gasturbine.

Die Beschreibung und die Figuren zeigen nur Ausführungsbeispiele der Erfindung.

Die Figur 1 zeigt in perspektivischer Ansicht eine Laufschaufel 120 oder Leitschaufel 130 einer Strömungsmaschine, die sich entlang einer Längsachse 121 erstreckt.

Die Strömungsmaschine kann eine Gasturbine eines Flugzeugs oder eines Kraftwerks zur Elektrizitätserzeugung, eine Dampfturbine oder ein Kompressor sein.

Die Schaufel 120, 130 weist entlang der Längsachse 121 aufeinander folgend einen Befestigungsbereich 400, eine daran angrenzende Schaufelplattform 403 sowie ein Schaufelblatt 406 und eine Schaufelspitze 415 auf.
Als Leitschaufel 130 kann die Schaufel 130 an ihrer Schaufelspitze 415 eine weitere Plattform aufweisen (nicht dargestellt).

Im Befestigungsbereich 400 ist ein Schaufelfuß 183 gebildet, der zur Befestigung der Laufschaufeln 120, 130 an einer Welle oder einer Scheibe dient (nicht dargestellt).
Der Schaufelfuß 183 ist beispielsweise als Hammerkopf ausgestaltet. Andere Ausgestaltungen als Tannenbaum- oder Schwalbenschwanzfuß sind möglich.

Die Schaufel 120, 130 weist für ein Medium, das an dem Schaufelblatt 406 vorbeiströmt, eine Anströmkante 409 und eine Abströmkante 412 auf.

Bei herkömmlichen Schaufeln 120, 130 werden in allen Bereichen 400, 403, 406 der Schaufel 120, 130 beispielsweise massive metallische Werkstoffe, insbesondere Superlegierungen verwendet.
Solche Superlegierungen sind beispielsweise aus der EP 1 204 776 B1, EP 1 306 454, EP 1 319 729 A1, WO 99/67435 oder WO 00/44949 bekannt.
Die Schaufel 120, 130 kann hierbei durch ein Gussverfahren, auch mittels gerichteter Erstarrung, durch ein Schmiedeverfahren, durch ein Fräsverfahren oder Kombinationen daraus gefertigt sein.

Werkstücke mit einkristalliner Struktur oder Strukturen werden als Bauteile für Maschinen eingesetzt, die im Betrieb hohen mechanischen, thermischen und/oder chemischen Belastungen ausgesetzt sind.
Die Fertigung von derartigen einkristallinen Werkstücken erfolgt z.B. durch gerichtetes Erstarren aus der Schmelze. Es handelt sich dabei um Gießverfahren, bei denen die flüssige metallische Legierung zur einkristallinen Struktur, d.h. zum einkristallinen Werkstück, oder gerichtet erstarrt.
Dabei werden dendritische Kristalle entlang dem Wärmefluss ausgerichtet und bilden entweder eine stängelkristalline Kornstruktur (kolumnar, d.h. Körner, die über die ganze Länge des Werkstückes verlaufen und hier, dem allgemeinen Sprachgebrauch nach, als gerichtet erstarrt bezeichnet werden) oder eine einkristalline Struktur, d.h. das ganze Werkstück besteht aus einem einzigen Kristall. In diesen Verfahren muss man den Übergang zur globulitischen (polykristallinen) Erstarrung meiden, da sich durch ungerichtetes Wachstum notwendigerweise transversale und longitudinale Korngrenzen ausbilden, welche die guten Eigenschaften des gerichtet erstarrten oder einkristallinen Bauteiles zunichtemachen.

Ist allgemein von gerichtet erstarrten Gefügen die Rede, so sind damit sowohl Einkristalle gemeint, die keine Korngrenzen oder höchstens Kleinwinkelkorngrenzen aufweisen, als auch Stängelkristallstrukturen, die wohl in longitudinaler Richtung verlaufende Korngrenzen, aber keine transversalen Korngrenzen aufweisen. Bei diesen zweitgenannten kristallinen Strukturen spricht man auch von gerichtet erstarrten Gefügen (directionally solidified structures).
Solche Verfahren sind aus der US-PS 6,024,792 und der EP 0 892 090 A1 bekannt.

Ebenso können die Schaufeln 120, 130 Beschichtungen gegen Korrosion oder Oxidation aufweisen, z. B. (MCrAlX; M ist zumindest ein Element der Gruppe Eisen (Fe), Kobalt (Co), Nickel (Ni), X ist ein Aktivelement und steht für Yttrium (Y) und/oder Silizium und/oder zumindest ein Element der Seltenen Erden, bzw. Hafnium (Hf)). Solche Legierungen sind bekannt aus der EP 0 486 489 B1, EP 0 786 017 B1, EP 0 412 397 B1 oder EP 1 306 454 A1.
Die Dichte liegt vorzugsweise bei 95% der theoretischen Dichte.
Auf der MCrAlX-Schicht (als Zwischenschicht oder als äußerste Schicht) bildet sich eine schützende Aluminiumoxidschicht (TGO = thermal grown oxide layer).

Vorzugsweise weist die Schichtzusammensetzung Co-30Ni-28Cr-8Al-0,6Y-0,7Si oder Co-28Ni-24Cr-10Al-0,6Y auf. Neben diesen kobaltbasierten Schutzbeschichtungen werden auch vorzugsweise nickelbasierte Schutzschichten verwendet wie Ni-10Cr-12Al-0,6Y-3Re oder Ni-12Co-21Cr-11Al-0,4Y-2Re oder Ni-25Co-17Cr-10Al-0,4Y-1,5Re.

Auf der MCrAlX kann noch eine Wärmedämmschicht vorhanden sein, die vorzugsweise die äußerste Schicht ist, und besteht beispielsweise aus ZrO₂, Y₂O₃-ZrO₂, d.h. sie ist nicht, teilweise oder vollständig stabilisiert durch Yttriumoxid und/oder Kalziumoxid und/oder Magnesiumoxid.
Die Wärmedämmschicht bedeckt die gesamte MCrAlX-Schicht.

Durch geeignete Beschichtungsverfahren wie z.B. Elektronenstrahlverdampfen (EB-PVD) werden stängelförmige Körner in der Wärmedämmschicht erzeugt.
Andere Beschichtungsverfahren sind denkbar, z.B. atmosphärisches Plasmaspritzen (APS), LPPS, VPS oder CVD. Die Wärmedämmschicht kann poröse, mikro- oder makrorissbehaftete Körner zur besseren Thermoschockbeständigkeit aufweisen. Die Wärmedämmschicht ist also vorzugsweise poröser als die MCrAlX-Schicht.

Wiederaufarbeitung (Refurbishment) bedeutet, dass Bauteile 120, 130 nach ihrem Einsatz gegebenenfalls von Schutzschichten befreit werden müssen (z.B. durch Sandstrahlen). Danach erfolgt eine Entfernung der Korrosions- und/oder Oxidationsschichten bzw. -produkte. Gegebenenfalls werden auch noch Risse im Bauteil 120, 130 repariert. Danach erfolgt eine Wiederbeschichtung des Bauteils 120, 130 und ein erneuter Einsatz des Bauteils 120, 130.

Die Schaufel 120, 130 kann hohl oder massiv ausgeführt sein. Wenn die Schaufel 120, 130 gekühlt werden soll, ist sie hohl und weist ggf. noch Filmkühllöcher 418 (gestrichelt angedeutet) auf.

Die Figur 2 zeigt eine Brennkammer 110 einer Gasturbine.
Die Brennkammer 110 ist beispielsweise als so genannte.Ringbrennkammer ausgestaltet, bei der eine Vielzahl von in Umfangsrichtung um eine Rotationsachse 102 herum angeordneten Brennern 107 in einen gemeinsamen Brennkammerraum 154 münden, die Flammen 156 erzeugen. Dazu ist die Brennkammer 110 in ihrer Gesamtheit als ringförmige Struktur ausgestaltet, die um die Rotationsachse 102 herum positioniert ist.

Zur Erzielung eines vergleichsweise hohen Wirkungsgrades ist die Brennkammer 110 für eine vergleichsweise hohe Temperatur des Arbeitsmediums M von etwa 1000°C bis 1600°C ausgelegt. Um auch bei diesen, für die Materialien ungünstigen Betriebsparametern eine vergleichsweise lange Betriebsdauer zu ermöglichen, ist die Brennkammerwand 153 auf ihrer dem Arbeitsmedium M zugewandten Seite mit einer aus Hitzeschildelementen 155 gebildeten Innenauskleidung versehen.
Jedes Hitzeschildelement 155 aus einer Legierung ist arbeitsmediumsseitig mit einer besonders hitzebeständigen Schutzschicht (MCrAlX-Schicht und/oder keramische Beschichtung) ausgestattet oder ist aus hochtemperaturbeständigem Material (massive keramische Steine) gefertigt.
Diese Schutzschichten können ähnlich der Turbinenschaufeln sein, also bedeutet beispielsweise MCrAlX: M ist zumindest ein Element der Gruppe Eisen (Fe), Kobalt (Co), Nickel (Ni), X ist ein Aktivelement und steht für Yttrium (Y) und/oder Silizium und/oder zumindest ein Element der Seltenen Erden, bzw. Hafnium (Hf). Solche Legierungen sind bekannt aus der EP 0 486 489 B1, EP 0 786 017 B1, EP 0 412 397 B1 oder EP 1 306 454 A1.

Auf der MCrAlX kann noch eine beispielsweise keramische Wärmedämmschicht vorhanden sein und besteht beispielsweise aus ZrO₂, Y₂O₃-ZrO₂, d.h. sie ist nicht, teilweise oder vollständig stabilisiert durch Yttriumoxid und/oder Kalziumoxid und/oder Magnesiumoxid.
Durch geeignete Beschichtungsverfahren wie z.B. Elektronenstrahlverdampfen (EB-PVD) werden stängelförmige Körner in der Wärmedämmschicht erzeugt.
Andere Beschichtungsverfahren sind denkbar, z.B. atmosphärisches Plasmaspritzen (APS), LPPS, VPS oder CVD. Die Wärmedämmschicht kann poröse, mikro- oder makrorissbehaftete Körner zur besseren Thermoschockbeständigkeit aufweisen.

Wiederaufarbeitung (Refurbishment) bedeutet, dass Hitzeschildelemente 155 nach ihrem Einsatz gegebenenfalls von Schutzschichten befreit werden müssen (z.B. durch Sandstrahlen). Danach erfolgt eine Entfernung der Korrosions- und/oder Oxidationsschichten bzw. -produkte. Gegebenenfalls werden auch noch Risse in dem Hitzeschildelement 155 repariert. Danach erfolgt eine Wiederbeschichtung der Hitzeschildelemente 155 und ein erneuter Einsatz der Hitzeschildelemente 155.

Aufgrund der hohen Temperaturen im Inneren der Brennkammer 110 kann zudem für die Hitzeschildelemente 155 bzw. für deren Halteelemente ein Kühlsystem vorgesehen sein. Die Hitzeschildelemente 155 sind dann beispielsweise hohl und weisen ggf. noch in den Brennkammerraum 154 mündende Kühllöcher (nicht dargestellt) auf.

Die Figur 3 zeigt beispielhaft eine Gasturbine 100 in einem Längsteilschnitt.
Die Gasturbine 100 weist im Inneren einen um eine Rotationsachse 102 drehgelagerten Rotor 103 mit einer Welle 101 auf, der auch als Turbinenläufer bezeichnet wird.
Entlang des Rotors 103 folgen aufeinander ein Ansauggehäuse 104, ein Verdichter 105, eine beispielsweise torusartige Brennkammer 110, insbesondere Ringbrennkammer, mit mehreren koaxial angeordneten Brennern 107, eine Turbine 108 und das Abgasgehäuse 109.
Die Ringbrennkammer 110 kommuniziert mit einem beispielsweise ringförmigen Heißgaskanal 111. Dort bilden beispielsweise vier hintereinander geschaltete Turbinenstufen 112 die Turbine 108.
Jede Turbinenstufe 112 ist beispielsweise aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei an einem Innengehäuse 138 eines Stators 143 befestigt, wohingegen die Laufschaufeln 120 einer Reihe 125 beispielsweise mittels einer Turbinenscheibe 133 am Rotor 103 angebracht sind.
An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 110 auskleidenden Hitzeschildelementen am meisten thermisch belastet.
Um den dort herrschenden Temperaturen standzuhalten, können diese mittels eines Kühlmittels gekühlt werden.
Ebenso können Substrate der Bauteile eine gerichtete Struktur aufweisen, d.h. sie sind einkristallin (SX-Struktur) oder weisen nur längsgerichtete Körner auf (DS-Struktur).
Als Material für die Bauteile, insbesondere für die Turbinenschaufel 120, 130 und Bauteile der Brennkammer 110 werden beispielsweise eisen-, nickel- oder kobaltbasierte Superlegierungen verwendet.
Solche Superlegierungen sind beispielsweise aus der EP 1 204 776 B1, EP 1 306 454, EP 1 319 729 A1, WO 99/67435 oder WO 00/44949 bekannt.

Ebenso können die Schaufeln 120, 130 Beschichtungen gegen Korrosion (MCrAlX; M ist zumindest ein Element der Gruppe Eisen (Fe), Kobalt (Co), Nickel (Ni), X ist ein Aktivelement und steht für Yttrium (Y) und/oder Silizium, Scandium (Sc) und/oder zumindest ein Element der Seltenen Erden bzw. Hafnium). Solche Legierungen sind bekannt aus der EP 0 486 489 B1, EP 0 786 017 B1, EP 0 412 397 B1 oder EP 1 306 454 A1.

Auf der MCrAlX kann noch eine Wärmedämmschicht vorhanden sein, und besteht beispielsweise aus ZrO₂, Y₂O₃-Zr0₂, d.h. sie ist nicht, teilweise oder vollständig stabilisiert durch Yttriumoxid und/oder Kalziumoxid und/oder Magnesiumoxid.
Durch geeignete Beschichtungsverfahren wie z.B. Elektronenstrahlverdampfen (EB-PVD) werden stängelförmige Körner in der Wärmedämmschicht erzeugt.

Die Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Befestigungsring 140 des Stators 143 festgelegt.

Die erfindungsgemäße Legierung weist folgende Gehalte in Gewichtsprozent (Gew%) auf:

| | | | |
|---|---|---|---|
| Chrom (Cr) | 9,0 | bis | 15,0 |
| insbesondere | 9,0 | bis | 15,0 |
| Titan (Ti) | 2,0 | bis | 6,0 |
| insbesondere | 2,0 | bis | 6,0 |
| Molybdän (Mo) | 1,0 | bis | 3,0 |
| Wolfram (W) | 2,0 | bis | 6,0 |
| Tantal (Ta) | 3,0 | bis | 7,0 |
| Aluminium (Al) | 2,0 | bis | 6,0 |
| Kobalt (Co) | 6,0 | bis | 11,0 |
| Bor (B) | 0,0025 | bis | 0,05 |
| Kohlenstoff (C) | 0,01 | bis | 0,3 |

und zumindest ein Element der Gruppe Silizium (Si), Eisen (Fe), Vanadium (V), Niob (Nb), Kupfer (Cu), Hafnium (Hf), Zirkon (Zr), Phosphor (P), Schwefel (S), und Mangan (Mn). Diese Auflistung ist nicht abschließend.

Vorzugsweise weist die Superlegierung auf (in Gew%):

| | | | |
|---|---|---|---|
| Chrom (Cr) | 11,0 | bis | 13,0 |
| insbesondere | 11,6 | bis | 12,7 |
| Titan (Ti) | 3,5 | bis | 4,5 |
| insbesondere | 3,9 | bis | 4,25 |
| Molybdän (Mo) | 1,65 | bis | 2,15 |
| Wolfram (W) | 3,5 | bis | 4,1 |
| Tantal (Ta) | 4,8 | bis | 5,2 |
| Aluminium (Al) | 3,4 | bis | 3,8 |
| Kobalt (Co) | 8,5 | bis | 9,5 |
| Bor (B) | 0,0125 | bis | 0,0175 |
| Kohlenstoff (C) | 0,08 | bis | 0,1 |
| insbesondere | 0,09. | | |

Es können weitere Nebenelemente wie Silizium (Si), Eisen (Fe), Vanadium (V), Niob (Nb), Kupfer (Cu), Hafnium (Hf), Zirkon (Zr), Phosphor (P), Schwefel (S), und Mangan (Mn) vorhanden sein.

Es werden für weitere Elemente, die die Korngrenzenfestigkeit reduzieren, Obergrenzen festgelegt, aber auch Mindestwerte. Diese sind für Silizium min. 0,01Gew% und max. 0,12Gew%. Silizium (Si) steigert die Oxidationsbeständigkeit und bewirkt die Deoxidierung der Schmelze.

Ebenso darf der Anteil an Eisen (Fe) 0,2% nicht überschreiten und kann mindestens 0.014Gew% betragen.
Eisen (Fe) ist als y'-Bildner und Nickelsubstituent bekannt.

Silizium und Eisen verbessern auch die Gießbarkeit. Eine Reduzierung der Elemente wäre eher unerwünscht.

Vorzugsweise ist der Gehalt an Vanadium (V) nicht größer als 75ppm und beträgt vorzugsweise mindestens 50ppm.

Der Anteil an Kupfer (Cu) darf bis zu 0.1Gew% betragen bei Mindestwerten ab 0.001Gew%.

Ebenso vorzugsweise ist der Gehalt an Hafnium (Hf) nicht größer als 50ppm. Dies steht im Gegensatz zu den bekannten Legierungen für Legierungen für die gerichtete Erstarrung mit stängelförmigen Körnern, bei denen Hafnium bewusst mit größeren Anteilen hinzugegeben wird, um die Korngrenzen zwischen den Stängelkörnern zu stabilisieren.

Es hat sich herausgestellt, dass der höhere Borgehalt (B) sich positiv auf die Korngrenzenfestigkeit auswirkt, obwohl Bor als Schmelzpunkterniedriger verwendet wird.
Ebenso darf der Borgehalt aber einen gewissen maximalen Wert nicht überschreiten, da es sonst zu einem negativen Einfluss aufgrund des Schmelzpunkterniedrigers kommt.
Vorzugsweise beträgt der Borgehalt 150ppm.

Der Anteil an Niob (Nb) - bei einigen Ni-Superlegierungen bewusst hinzugegeben - darf hier bis 75ppm betragen bei Mindestwerten von 50ppm.

Eine optimale Karbidbildung wird mit 0,09% Kohlenstoff (C) erreicht.

Im Gegensatz zu den bekannten DS-Legierungen wird auf die höhere Zugabe von Korngrenzenfestigern wie Hafnium und Zirkon verzichtet.
Dafür wird Bor (B) und Kohlenstoff (C) zugegeben. Der Kohlenstoffgehalt liegt höher als 0.08Gew%.

Durch die Minimierung der Korngrenzenfestiger Hafnium und Zirkon muss dafür genau auf die Einhaltung der Verunreinigungen geachtet werden, wie Silizium (Si), Mangan (Mn), Eisen (Fe) oder Kupfer (Cu).

Verunreinigungen der Legierungen haben vorzugsweise einen maximalen Wert von 10ppm.

Der Anteil von Schwefel (S) liegt bei mindestens 0.0003Gew% und maximal bis 0,25Gew%. Der Anteil an Phosphor (P) liegt mindestens bei 0,003Gew% und maximal bei 0,025Gew%.

Eine höhere Reinheit der Legierung wäre zwar wünschenswert, aber kaum bezahlbar und oft nicht notwendig.
Durch die Festlegung von zulässigen Bereichen von Nebenelementen können Bauteile 120, 130 günstig aber weiterhin mit bekannt guten Hochtemperatureigenschaften hergestellt- werden.

Vorzugsweise werden die Elemente Silizium (Si), Eisen (Fe), Phosphor (P) und Schwefel (S) akzeptiert.

Die Zugabe von Zink oder Zinn, insbesondere von Zinn (Sn) im Bereich von 50ppm, insbesondere von 100ppm, verbessert die mechanischen Eigenschaften der Legierung, weil es die γ'-Bildung fördert.

## Patentansprüche

1. Nickelbasierte Superlegierung für die gerichtete Erstarrung von Bauteilen mit stängelförmigen Körnern,
die besteht aus (in Gew%):
| | | | |
|---|---|---|---|
| Chrom (Cr) | 11,0 | bis | 13,0 |
| insbesondere | 11,6 | bis | 12,7 |
| Titan (Ti) | 3,5 | bis | 4,5 |
| insbesondere | 3,9 | bis | 4,25 |
| Molybdän (Mo) | 1,65 | bis | 2,15 |
| Wolfram (W) | 3,5 | bis | 4,1 |
| Tantal (Ta) | 4,8 | bis | 5,2 |
| Aluminium (Al) | 3,4 | bis | 3,8 |
| Kobalt (Co) | 8,5 | bis | 9,5 |
| Bor (B) | 0,0125 | bis | 0,0175 |
| Kohlenstoff (C) | 0,08 | bis | 0,1 |
| insbesondere | 0,09 | | |
und zumindest ein Element der Gruppe Silizium (Si), Eisen (Fe), Vanadium (V), Niob (Nb), Kupfer (Cu), Hafnium (Hf), Zirkon (Zr), Phosphor (P), Schwefel (S), und Mangan (Mn), ganz insbesondere maximal 0.04Gew%,
wobei der der Siliziumgehalt (Si) mindestens 0,01Gew% beträgt,
insbesondere mindestens 0,02Gew%,
wobei der der maximale Siliziumgehalt (Si) 0,12Gew% beträgt,
insbesondere maximal 0.06Gew%.

2. Superlegierung nach Anspruch 1,
bei der der Eisengehalt (Fe) maximal 0,2Gew% beträgt, insbesondere maximal 0.1Gew%,
ganz insbesondere 0.06Gew%,
und/oder
bei der der Eisengehalt (Fe) mindestens 0,014Gew% beträgt, insbesondere mindestens 0,02Gew%.

3. Superlegierung nach Anspruch 1 oder 2,
bei der der Vanadiumgehalt (V) maximal 75ppm beträgt,
und/oder bei der der Vanadiumgehalt (V) mindestens 50ppm beträgt,
und/oder
bei der der maximale Niobgehalt (Nb) 75ppm beträgt, und/oder bei der der Niobgehalt (Nb) mindestens 50ppm beträgt.

4. Superlegierung nach einem oder mehreren der vorhergehenden Ansprüche,
bei der der Kupfergehalt (Cu) maximal 0,1Gew% beträgt, insbesondere maximal 0.05Gew%,
und/oder
bei der der Kupfergehalt (Cu) mindestens 0,001Gew% beträgt, insbesondere mindestens 0,01Gew%.

5. Superlegierung nach einem oder mehreren der vorhergehenden Ansprüche,
die maximal 75ppm Hafnium (Hf) enthält,
und/oder die mindestens 10ppm Hafnium (Hf) enthält,
und/oder die maximal 25ppm Zirkon (Zr) enthält,
und/oder die mindestens 10ppm Zirkon (Zr) enthält,
und/oder
die 50ppm bis 2000 ppm,
insbesondere bis 1000 ppm,
ganz insbesondere bis 500ppm,
Zinn oder Zink,
insbesondere Zinn (Sn) enthält.

6. Superlegierung nach einem oder mehreren der vorhergehenden Ansprüche,
bei der der maximale Mangangehalt (Mn) 0,12Gew% beträgt, insbesondere maximal 0.06Gew%,
und/oder
bei der der Mangangehalt (Mn) mindestens 0,001Gew% beträgt, insbesondere mindestens 0.01Gew%.

7. Superlegierung nach einem oder mehreren der vorhergehenden Ansprüche,
bei der der Borgehalt (B) 150ppm beträgt,
und/oder
bei der der maximale Gehalt an Phosphor (P) 0,015Gew% beträgt,
und/oder
bei der der minimale Gehalt an Phosphor (P) 0,003Gew%, insbesondere mindestens 0,004Gew% beträgt.

8. Superlegierung nach einem oder mehreren der vorhergehenden Ansprüche,
bei der der maximale Gehalt an Schwefel (S) 0,025Gew% beträgt,
insbesondere maximal 0.01Gew%,
und/oder
bei der der minimale Gehalt an Schwefel (S) 0,0003Gew%, insbesondere 0,0004Gew% beträgt.

9. Superlegierung nach einem der vorhergehenden Ansprüche,
die Chrom (Cr), Titan (Ti), Molybdän (Mo), Wolfram (W), Tantal (Ta), Aluminium (A1), Kobalt (Co), Bor (B), Kohlenstoff (C) aufweist und
zumindest zwei, drei, vier oder fünf Elemente der Gruppe Silizium (Si), Eisen (Fe), Vanadium (V), Niob (Nb), Kupfer (Cu), Hafnium (Hf), Zirkon (Zr), Phosphor (P), Schwefel (S) und Mangan (Mn) aufweist,
insbesondere daraus besteht.

10. Superlegierung nach einem der vorhergehenden Ansprüche,
die Chrom (Cr), Titan (Ti), Molybdän (Mo), Wolfram (W), Tantal (Ta), Aluminium (Al), Kobalt (Co), Bor (B), Kohlenstoff (C), Eisen (Fe) und Silizium (Si) aufweist, insbesondere daraus besteht.

11. Superlegierung nach einem der vorhergehenden Ansprüche,
die Chrom (Cr), Titan (Ti), Molybdän (Mo), Wolfram (W), Tantal (Ta), Aluminium (A1), Kobalt (Co), Bor (B), Kohlenstoff (C), Eisen (Fe) und Phosphor (P) aufweist, insbesondere daraus besteht.

12. Superlegierung nach einem der vorhergehenden Ansprüche,
die aus Chrom (Cr), Titan (Ti), Molybdän (Mo), Wolfram (W), Tantal (Ta), Aluminium (A1), Kobalt (Co), Bor (B), Kohlenstoff (C), Silizium (Si) und Phosphor (P) aufweist, insbesondere daraus besteht.

13. Superlegierung nach einem der vorhergehenden Ansprüche,
die aus Chrom (Cr), Titan (Ti), Molybdän (Mo), Wolfram (W), Tantal (Ta), Aluminium (Al), Kobalt (Co), Bor (B), Kohlenstoff (C), Eisen (Fe), Silizium (Si) und Phosphor (P) aufweist, insbesondere daraus besteht.

14. Superlegierung nach einem der vorhergehenden Ansprüche,
die aus Chrom (Cr), Titan (Ti), Molybdän (Mo), Wolfram (W), Tantal (Ta), Aluminium (Al), Kobalt (Co), Bor (B), Kohlenstoff (C) und
zumindest ein oder drei, insbesondere zwei oder vier Elemente der Gruppe Silizium (Si), Phosphor (P), Schwefel (S) und Eisen (Fe) aufweist, insbesondere daraus besteht.

15. Bauteil,
das stängelförmige Einkristalle aufweist und
das eine Legierung gemäß einem oder mehreren der vorherigen Ansprüche 1 bis 14 aufweist.
